# EUROPÄISCHE PATENTSCHRIFT

(11) **EP 0 297 045 B1**
(45) Veröffentlichungstag und Bekanntmachung des Hinweises auf die Patenterteilung: **20.10.1993**
(21) Anmeldenummer: 88810411.4
(22) Anmeldetag: 15.06.1988
(51) Int. Cl.: B41M 5/26

(54) **Wärmeempfindliches Aufzeichnungsmaterial**
Heat sensitive recording material
Matériau d'enregistrement sensible à la chaleur

(30) Priorität: 24.06.1987 CH 2378/87
(43) Veröffentlichungstag der Anmeldung: 28.12.1988
(73) Patentinhaber: CIBA-GEIGY AG, 4002 Basel (CH)
(72) Erfinder: Nachbur, Hermann, CH-4153 Reinach (CH); Braun, Rosalinde, CH-4125 Riehen (CH)

(56) Entgegenhaltungen:
- EP-A- 0 104 353
- EP-A- 0 212 010
- PATENT ABSTRACTS OF JAPAN vol. 12, no. 116 (M-684)(2963) 13 April 1988; JP-A-62 242582
- PATENT ABSTRACTS OF JAPAN vol. 12, no. 109 (M-682)(2956) 08 April 1988; JP-A-62 238789

## Beschreibung

Die vorliegende Erfindung betrifft ein wärmeempfindliches Aufzeichnungsmaterial, welches in seinem Farbreaktantensystem eine Farbbildner, einen Entwickler für den Farbbildner und zusätzlich einen Sulfamidverbindung der Formel
enthält, worin
R₁, R₂ und R₃, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Cycloalkyl mit 5 bis 10 Kohlenstoffatomen oder unsubstituiertes oder durch Halogen, Cyano, Niederalkyl oder Niederalkoxy ringsubstituiertes Phenalkyl, Phenyl oder Naphthyl oder (R₂ und R₃) zusammen mit dem sie verbindenden Stickstoffatom einen fünf- oder sechsgliedrigen, vorzugsweise gesättigten, heterocyclischen Rest, wobei R₁, R₂ und R₃ nicht gleichzeitig Wasserstoff sind, bedeuten.

Niederalkyl und Niederalkoxy bedeuten solche Gruppen oder Gruppenbestandteile, die 1 bis 5, insbesondere 1 bis 3 Kohlenstoffatome aufweisen. Beispiele für derartige Gruppen sind Ethyl, n-Propyl, Isopropyl, n-Butyl, sek.-Butyl, Amyl oder Isoamyl bzw. Methoxy, Ethoxy, Isopropoxy, Isobutoxy oder tert.-Butoxy.

Halogen bedeutet beispielsweise Fluor, Brom oder vorzugsweise Chlor. Stellen die Substituenten R₁, R₂ und R₃ Alkylgruppen dar, so können sie geradkettig oder verzweigt sein. Beispiele solcher Alkylreste sind Methyl, Ethyl, n-Propyl, Isopropyl, n-Butyl, sek.-Butyl, tert.-Butyl, Amyl, Isoamyl, n-Hexyl, 2-Ethyl-hexyl, n-Heptyl, n-Octyl, Isooctyl, n-Nonyl, Isononyl oder n-Dodecyl.

Sind die Alkylreste in R₁, R₂ und R₃ substituiert, so handelt es sich vor allem um Cyanoalkyl, Halogenalkyl, Hydroxyalkyl, Alkoxyalkyl jeweils vorzugsweise mit insgesamt 2 bis 6 Kohlenstoffatomen, wie z.B. β-Cyanoethyl, β-Chlorethyl, β-Hydroxyethyl, β-Methoxyethyl oder β-Ethoxyethyl.

Beispiele für Cycloalkyl in der Bedeutung der R-Reste sind Cyclopentyl, Cycloheptyl oder vorzugsweise Cyclohexyl. Die Cycloalkylreste können einen oder mehrere C₁-C₄-Alkylreste, vorzugsweise Methylgruppen, enthalten und weisen insgesamt 5 bis 10 Kohlenstoffatome auf.

R₁, R₂ und R₃ in der Bedeutung von Phenalkyl weisen vorteilhafterweise insgesamt 7 bis 9 Kohlenstoffatome auf und stehen in der Regel für α-Methylbenzyl, Phenethyl, Phenisopropyl oder in erster Linie für Benzyl, das bevorzugterweise auch ringsubstituiert sein kann.

Bevorzugte Substituenten in der Benzylgruppe und in der Phenylgruppe sind z.B. Halogen, Methyl oder Methoxy, Beispiele für derartige araliphatische bzw. aromatische Reste sind o- oder p-Methylbenzyl, o- oder p-Chlorbenzyl, o- oder p-Tolyl, Xylyl, o-, m- oder p-Chlorphenyl und o-oder p-Methoxyphenyl.

Wenn R₂ und R₃ zusammen mit dem gemeinsamen Stickstoffatom einen heterocyclischen Rest darstellen, so ist dieser beispielsweise Pyrrolidino, Piperidino, Pipecolino, Morpholino, Thiomorpholino oder Piperazino z.B. N-Methylpiperazino. Bevorzugte gesättigte heterocyclische Reste für -NR₂R₃ sind Pyrrolidino, Piperidino oder Morpholino.

Die Substituenten R₁, R₂ und R₃ sind vorzugsweise Cyclohexyl, Phenyl, Naphthyl, Benzyl, Phenethyl, Cyano-Niederalkyl z.B. β-Cyanoethyl oder Niederalkyl, wie z.B. Methyl oder Ethyl. -NR₂R₃ ist bevorzugt auch Pyrrolidinyl.

Praktisch wichtige Sulfamidverbindungen entsprechen der Formel
worin
R₄, R₅ und R₆, unabhängig voneinander, je unsubstituiertes oder durch Halogen, Cyano oder Niederalkoxy substituiertes Alkyl mit höchstens 5 Kohlenstoffatomen, C₅-C₆-Cycloalkyl, Benzyl, Phenethyl, Phenyl oder Naphthyl oder
R₅ und R₆ zusammen mit dem sie verbindenden Stickstoffatom Pyrrolidino, Piperidino oder Morpholino bedeuten.

Unter den Sulfamidverbindungen der Formel (2) sind diejenigen, in denen R₄ Phenyl oder Naphthyl darstellt, bevorzugt.

Von besonderem Interesse sind Sulfamidverbindungen der Formel
worin
R₇ Naphthyl oder vorzugsweise Phenyl und
R₈ und R₉ Niederalkyl, wie z.B. Methyl oder Ethyl darstellen.

Im Vordergrund des Interesses stehen N,N-Dimethyl-N′-phenyl-sulfamid oder N,N-Dimethyl-N′-naphthyl-(1)-sulfamid.

Sulfamidverbindungen der Formeln (1) bis (3) und deren Herstellung werden z.B. in der DE-A-27 27 776 beschrieben.

Die im erfindungsgemässen Aufzeichnungsmaterial oder Kopiermaterial in Betracht kommenden Farbbildner sind bekannte farblose oder schwach gefärbte chromogene Stoffe, die, sofern sie mit den Entwicklern in Kontakt kommen, farbig werden oder die Farbe ändern. Farbbildner oder deren Mischungen können verwendet werden, welche z.B. den Klassen der Azomethine, Fluorane, Benzofluorane, Phthalide, Azaphthalide, Spiropyrane, Spirodipyrane, Leukoauramine, Rhodaminlaktame, Triarylmethanleukofarbstoffe, Carbazolylmethane, Chromenoindole, Chromenopyrazole, Phenoxazine, Phenothiazine, Chinazoline, sowie der Chromeno- oder Chromanofarbbildner angehören. Als Beispiele solcher geeigneter Farbbildner seien genannt:
Kristallviolettlacton, 3,3-(Bisaminophenyl)-phthalide, 3,3-(Bis-substituierte-indolyl)-phthalide, 3-(Aminophenyl)-3-indolyl-phthalide, 3-(Aminophenyl)-3-indolyl-azaphthalide, 6-Dialkylamino-2-n-octylaminofluorane, 6-Dialkylamino-2-arylaminofluorane, 6-Dialkylamino-3-methyl-2-arylamino-fluorane, 6-Dialkylamino-2- oder -3-niederalkyl-fluorane, 6-Dialkylamino-2-dibenzylamino-fluorane, 6-N-Cyclohexyl-N-niederalkyl-3-methyl-2-arylamino-fluorane, 6-Pyrrolidino-2-arylamino-fluorane, Bis-(aminophenyl)-furyl- oder -phenyl- oder -carbazolyl-methane, 3′-Phenyl-7-dialkylamino-2,2′-spirodibenzopyrane, Bisdialkylamino-benzhydrol-alkyl- oder -arylsulfinate, Benzoyldialkylamino-phenothiazine oder -phenoxazine.

Die erfindungsgemäss verwendbare Sulfamidverbindung wirkt im Farbbildungssystem insbesondere als Aktivator und liegt vorzugsweise in Kombination mit dem Farbentwickler vor.

Sie sorgt dafür, dass die maximale Farbstärke der temperaturempfindlichen Farbschicht bei erheblich tieferen Temperaturen als ohne Aktivator erreicht wird.

Vorzugsweise wird die Sulfamidverbindung in einer Menge von 5 bis 60 Gew.%, insbesondere 15 bis 40 Gew.%, bezogen auf den Farbentwickler verwendet.

Die Entwickler für den Farbbildner können für sich allein oder als Mischungen in den wärmeempfindlichen Aufzeichnungsmaterialien eingesetzt werden.

Typische Beispiele für Entwickler sind Aktivton-Substanzen, wie Attapulgus-Ton, Säureton, Bentonit, Montmorillonit; aktivierter Ton, z.B. säureaktiviertes Bentonit oder Montmorillonit; ferner Halloysit, Zeolith, Siliciumdioxid, Aluminiumoxid, Aluminiumsulfat, Aluminiumphosphat, Zinkchlorid, Zinknitrat, Kaolin oder irgendein beliebiger Ton oder sauer reagierende, organische Verbindungen, wie z.B. gegebenenfalls ringsubstituierte Salicylsäure oder Salicylsäureester und deren Metallsalze; ferner ein sauer reagierendes, polymeres Material, wie z.B. ein phenolisches Polymerisat, ein Alkylphenolacetylenharz, ein Maleinsäure-Kolophonium-Harz oder ein teilweise oder vollständig hydrolisiertes Polymerisat von Maleinsäureanhydrid mit Styrol, Ethylen oder Vinylmethylether, oder Carboxypolymethylen.

Bevorzugte Eintwickler sind metallhaltige oder vor allem metallfreie phenolische Verbindungen, wie z.B. 4-tert.-Butylphenol, 4-Phenylphenol, Methylen-bis-(p-phenylphenol), 4-Hydroxydiphenylether, α-Naphthol, β-Naphthol, 4-Hydroxybenzoesäure-methylester, -ethyl-, -n-butyl- oder insbesondere -benzylester, 4-Hydroxydiphenylsulfon, 4-Hydroxy-4′-methyldiphenylsulfon, 4-Hydroxy-4′-isopropoxydiphenylsulfon, 4-Hydroxyacetophenon, 2,2′-Dihydroxydiphenyl, 4,4′-Cyclohexylidendiphenol, 4,4′-Isopropylidendiphenol, 4,4′-Isopropyliden-bis-(2-methylphenol), ein Antipyrinkomplex von Zinkthiocyanat, ein Pyridinkomplex von Zinkthiocyanat, ein 2-Methylimidazolkomplex von Zinkthiocyanat, 4,4-Bis-(4′-hydroxyphenyl)valeriansäure, Hydrochinon, Pyrogallol, Phloroglucin, p-, m-, o-Hydroxybenzoesäure, Gallussäure, 1-Hydroxy-2-naphthoesäure sowie Borsäure oder organische, vorzugsweise aliphatische Dicarbonsäuren, wie z.B. Weinsäure, Oxalsäure, Maleinsäure, Zitronensäure, Citraconsäure oder Bernsteinsäure.

Besonders bevorzugte Entwickler sind Phenol-Verbindungen oder Zinkrhodanidkomplexe, wie sie z.B. in der EP-A-97 620 beschrieben sind.

Die Sulfamidverbindungen der Formeln (1) bis (3) eignen sich besonders als Aktivatoren für wärmeempfindliche oder thermoreaktive Aufzeichnungsmaterialien. Diese enthalten in der Regel mindestens einen Schichtträger, wie Papier, synthetisches Papier oder eine Kunstfolie, und eine oder mehrere darauf ausgebildete temperaturempfindliche Schichten, die einen Farbbildner und einen Elektronenakzeptor als Entwickler für den Farbbildner enthalten. Vorzugsweise enthalten die erfindungsgemässen Aufzeichnungsmaterialen neben dem erfindungsgemäss verwendbaren Aktivator zusätzlich ein Bindemittel und/oder Wachs.

Thermoreaktive Aufzeichnungssysteme umfassen, z.B. wärmeempfindliche Aufzeichnungs- und Kopiermaterialien und -papiere. Diese Systeme werden beispielsweise zum Aufzeichnen von Informationen, z.B. in elektronischen Rechnern, Ferndruckern, Fernschreibern oder in Aufzeichnungsgeräten und Messinstrumenten, wie z.B. Elektrocardiographen, verwendet. die Bilderzeugung (Markierung) kann auch manuell mit einer erhitzten Feder erfolgen. Eine weitere Einrichtung zur Erzeugung von Markierungen mittels Wärme sind Laserstrahlen.

Das thermoreaktive Aufzeichnungsmaterial kann so aufgebaut sein, dass der Farbbildner in einer Bindemittelschicht gelöst oder dispergiert ist und in einer zweiten Schicht der Entwickler und der Aktivator in dem Bindemittel gelöst und dispergiert sind. Eine andere Möglichkeit besteht darin, dass sowohl der Farbbildner als auch der Entwickler und der Aktivator in einer Schicht dispergiert sind. Das Bindemittel wird in spezifischen Bezirken mittels Wärme erweicht und an diesen Punkten, an denen Wärme angewendet wird, kommt der Farbbildner mit dem Entwickler als Elektronenakzeptor in Kontakt und es entwickelt sich sofort die erwünschte Farbe.

Vorzugsweise werden zur Herstellung des thermoreaktiven Aufzeichnungsmaterials schmelzbare, filmbildende Bindemittel verwendet. Diese Bindemittel sind normalerweise wasserlöslich, während die Farbbildner, der Entwickler und der Aktivator in Wasser unlöslich sind. Das Bindemittel sollte in der Lage sein, den Farbbildner, den Entwickler und den Aktivator bei Raumtemperatur zu dispergieren und zu fixieren.

Bei Einwirkung von Wärme erweicht oder schmilzt das Bindemittel, so dass der Farbbildner mit dem Entwickler in Kontakt kommt und sich eine Farbe bilden kann. Wasserlösliche oder mindestens in Wasser quellbare Bindemittel sind z.B. hydrophile Polymerisate, wie Polyvinylalkohol, Polyacrylsäure, Hydroxyethylcellulose, Methylcellulose, Carboxymethylcellulose, Polyacrylamid, Polyvinylpyrrolidon, Gelatine, Stärke oder veretherte Maisstärke.

Wenn der Farbbildner, der Entwickler und der Aktivator in zwei getrennten Schichten vorliegen, können in Wasser unlösliche Bindemittel, d.h. in nichtpolaren oder nur schwach polaren Lösungsmitteln lösliche Bindemittel, wie z.B. Naturkautschuk, synthetischer Kautschuk, chlorierter Kautschuk, Polystyrol, Styrol/Butadien-Mischpolymerisate, Polymethylacrylate, Ethylcellulose, Nitrocellulose und Polyvinylcarbazol, verwendet werden. Die bevorzugte Anordnung ist jedoch diejenige, bei der der Farbbildner, der Entwickler und der Aktivator in einer Schicht in einem wasserlöslichen Bindemittel enthalten sind.

Die thermoreaktiven Schichten können weitere Zusätze enthalten. Zur Verbesserung des Weissgrades, zur Erleichterung des Bedruckens der Papiere und zur Verhinderung des Festklebens der erhitzten Feder können diese Schichten, z.B. Talk, Titandioxyd, Zinkoxyd, Aluminiumoxyd, Aluminiumhydroxyd, Calciumcarbonat (z.B. Kreide), Tone oder auch organische Pigmente, wie z.B. Harnstoff-Formaldehydpolymerisate enthalten. Um zu bewirken, dass nur innnerhalb eines begrenzten Temperaturbereiches die Farbe gebildet wird, können Substanzen, wie Harnstoff, Thioharnstoff, Diphenylthioharnstoff, Acetamid, Acetanilid, Stearinsäureamid, Phthalsäureanhydrid, Metallstearate, wie z.B. Zinkstearat, Phthalsäurenitril, Dimethylterephthalat oder andere entsprechende, schmelzbare Produkte, welche das gleichzeitige Schmelzen des Farbbildners und des Entwicklers induzieren, zugesetzt werden. Bevorzugt enthalten thermographische Aufzeichnungsmaterialien Wachse, z.B. Carnaubawachs, Montanawachs, Paraffinwachs, Polyethylenwachs, Kondensate höherer Fettsäureamide und Formaldehyde und Kondensate höherer Fettsäuren und Ethylendiamin.

In den folgenden Beispielen beziehen sich die angegebenen Prozentsätze, wenn nichts anderes angegeben ist, auf das Gewicht und Teile sind Gewichtsteile.

### Beispiel 1:

Streichmasse bestehend aus Dispersion A und Dispersion B.

Zur Herstellung der Dispersion A werden 7,5 g 4,4′-Isopropylidendiphenol (Bisphenol A) und 2,5 g N,N-Dimethyl-N′-phenylsulfamid mit 40 g einer 10%igen wässrigen Lösung von Polyvinylalkohol (Polyviol 25/140) und 25 g Wasser gemahlen bis zu einer mittleren Teilchengrösse von 2-4 µm.

Zur Herstellung der Dispersion B werden 10 g 2-Phenylamino-3-methyl-6-N-cyclohexyl-N-methylamino-fluoran mit 40 g einer 10%igen wässrigen Lösung von Polyvinylalkholol und 25 g Wasser gemahlen.

3 Teile der Dispersion A und 1 Teil der Dispersion B werden gemischt und auf Basispapier aufgetragen, so dass nach dem Trocknen ein Auftragsgewicht von 3 g/m² vorliegt.

Nach dem Trocknen und Konditionieren des Thermopapiers erfolgt die Farbentwicklung mit einem Thermodrucker (Kontaktzeit 0,1 sec) bei verschiedenen Temperaturen. Die Farbstärke der Thermodrucke wird durch Remissionsmessungen bestimmt.

### Vergleichsbeispiel A

Die Streichmasse wird wie oben gemäss Beispiel 1 beschrieben hergestellt, wobei jedoch Benzolsulfanilid anstelle von N,N-Dimethyl-N′-phenylsulfamid verwendet wird.

Bei Verwendung von N,N-Dimethyl-N′-phenylsulfamid beträgt die Ansprechtemperatur, (d.h. die Temperatur, bei der 5 % der maximalen Farbstärke erreicht wird,) 90°C und bei 110°C werden 50 % der maximalen Farbstärke erreicht.

Bei Verwendung von Benzolsulfanilid beträgt die Ansprechtemperatur 100°C und erst bei 140°C werden 50 % der maximalen Farbstärke erreicht.

### Beispiel 2:

Streichmasse bestehend aus Dispersion C und Dispersion D.

### Dispersion C

7,5 g Zinkthiocyanat-2-methylimidazol-komplex und 2,5 g N,N-Dimethyl-N′-naphthyl-(1)-sulfamid werden mit 40 g einer 10%igen wässerigen Lösung von Polyvinylalkohol (Polyviol 25/140) und 25 g Wasser gemahlen bis zu einer mittleren Teilchengrösse von 2-4 µm.

### Dispersion D

10 g 3,3-Bis-(4′-dimethylaminophenyl)-6-dimethylamino-phthalid werden mit 40 g einer 10%igen wässerigen Lösung von Polyvinylalkohol (Polyviol 25/140) und 25 g Wasser gemahlen bis zu einer mittleren Teilchengrösse von 2-4 µm.

3 Teile der Dispersion C und 1 Teil der Dispersion D werden gemischt und auf Basispapier aufgetragen, so dass nach dem Trocknen ein Auftragsgewicht von 3 g/m² vorliegt.

Nach dem Trocknen und Konditionieren des Thermopapiers erfolgt die Farbentwicklung mit einem Thermodrucker (Kontaktzeit 0,1 sec) bei verschiedenen Temperaturen. Die Farbstärke der Thermodrucke wird durch Remissionsmessungen bestimmt.

### Vergleichsbeispiel 2a

Die Streichmasse wird wie oben gemäss Beispiel 2 beschrieben, jedoch unter Verwendung von Benzolsulfanilid anstelle von N,N-Dimethyl-N′-naphthyl-(1)-sulfamid.

### Vergleichsbeispiel 2b

Die Streichmasse wird wie oben gemäss Beispiel 2 beschrieben, jedoch unter Verwendung von 10 g Zinkthiocyanat-2-methylimidazolkomplex und ohne die Sulfamidverbindung (Aktivator).

Bei Verwendung von N,N-Dimethyl-N′-naphthyl-(1)-sulfamid beträgt die Ansprechtemperatur 100°C und bei 140°C werden 50 % der maximalen Farbstärke erreicht.

Bei Verwendung von Benzolsulfanilid beträgt die Ansprechtemperatur 120°C und erste bei 170°C werden 50 % der maximalen Farbstärke erreicht.

Ohne Verwendung eines Aktivators beträgt die Ansprechtemperatur 150°C und erst bei 190°C werden 50 % der maximalen Farbstärke erreicht.

## Patentansprüche

1. Wärmeempfindliches Aufzeichnungsmaterial, dadurch gekennzeichnet, dass es in seinem Farbreaktantensystem einen Farbbildner, einen Entwickler für den Farbbildner und zusätzlich eine Sulfamidverbindung der Formel enthält, worin
R₁, R₂ und R₃, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Cycloalkyl mit 5 bis 10 Kohlenstoffatomen oder unsubstituiertes oder durch Halogen, Cyano, Niederalkyl oder Niederalkoxy ringsubstituiertes Phenalkyl, Phenyl oder Naphthyl oder (R₂ und R₃) zusammen mit dem sie verbindenden Stickstoffatom einen fünf- oder sechsgliedrigen, heterocyclischen Rest, wobei R₁, R₂ und R₃ nicht gleichzeitig Wasserstoff sind, bedeuten.

2. Aufzeichnungsmaterial gemäss Anspruch 1, dadurch gekennzeichnet, dass in Formel (1) R₁, R₂ und R₃, unabhängig voneinander, je Niederalkyl, Cyano-Niederalkyl, Cyclohexyl, Phenyl, Naphthyl, Benzyl oder Phenethyl sind.

3. Aufzeichnungsmaterial gemäss Anspruch 1, dadurch gekennzeichnet, dass es eine Sulfamidverbindung der Formel enthält, worin
R₄, R₅ und R₆, unabhängig voneinander, je unsubstituiertes oder durch Halogen, Cyano oder Niederalkoxy substituiertes Alkyl mit höchstens 5 Kohlenstoffatomen, C₅-C₆-Cycloalkyl, Benzyl, Phenethyl, Phenyl oder Naphthyl oder
R₅ und R₆ zusammen mit dem sie verbindenden Stickstoffatom Pyrrolidino, Piperidino oder Morpholino bedeuten.

4. Aufzeichnungsmaterial gemäss Anspruch 3, dadurch gekennzeichnet, dass in Formel (2) R₄ Phenyl oder Naphthyl bedeutet.

5. Aufzeichnungsmaterial gemäss Anspruch 1, dadurch gekennzeichnet, dass es eine Sulfamidverbindung der Formel enthält, worin
R₇ Phenyl oder Naphthyl und
R₈ und R₉ Niederalkyl darstellen.

6. Aufzeichnungsmaterial gemäss Anspruch 5, dadurch gekennzeichnet, dass in Formel (3) R₈ und R₉ je Methyl sind.

7. Aufzeichnungsmaterial gemäss Anspruch 1, welches einen Träger enthält, auf dem mindestens ein Farbbildner, mindestens ein Entwickler für den Farbbildner und gegebenenfalls mindestens ein Bindemittel in mindestens einer Schicht vorhanden sind, dadurch gekennzeichnet, dass in der Schicht zusätzlich eine Sulfamidverbindung der in einem der Ansprüche 1 bis 6 angegebenen Formel vorhanden ist.

## Claims

1. A heat-sensitive recording material whose colour reactant system comprises a colour former, a developer for the colour former and, in addition, a sulfamide compound of the formula wherein R₁, R₂ and R₃ are each independently of one another hydrogen, alkyl of not more than 12 carbon atoms which is unsubstituted or substituted by halogen, hydroxyl, cyano or lower alkoxy; or are cycloalkyl of 5 to 10 carbon atoms, or phenalkyl, phenyl or naphthyl, each unsubstituted or ring-substituted by halogen, cyano, lower alkyl or lower alkoxy, or (R₂ and R₃) together with the nitrogen atom liking them are a five- or six-membered heterocyclic radical, and where R₁, R₂ and R₃ are not simultaneously hydrogen.

2. A recording material according to claim 1, wherein in formula (1) R₁, R₂ and R₃ are each independently of one another lower alkyl, cyano-lower alkyl, cyclohexyl, phenyl, naphthyl, benzyl or phenethyl.

3. A recording material according to claim 1 which comprises a sulfamide compound of the formula wherein R₄, R₅ and R₆ are each independently of one another alkyl of not more than 5 carbon atoms which is unsubstituted or substituted by halogen, cyano or lower alkoxy, or are C₅-C₆cycloalkyl, benzyl, phenethyl, phenyl or naphthyl, or R₅ and R₆ together with the nitrogen atom linking them are pyrrolidino, piperidino or morpholino.

4. A recording material according to claim 3, wherein in formula (2) R₄ is phenyl or naphthyl.

5. A recording material according to claim 1, which comprises a sulfamide compound of the formula wherein R₇ is phenyl or naphthyl and R₈ and R₉ are lower alkyl.

6. A recording material according to claim 5, wherein formula (3) R₈ and R₉ are each methyl.

7. A recording material according to claim 1, which contains a support on which in at least one layer at least one colour former, at least one developer for the colour former, and optionally at least one binder are present, wherein the layer additionally contains a sulfamide compound of a formula given in one of claims 1 to 6.

## Revendications

1. Matériau d'enregistrement sensible à la chaleur, caractérisé en ce qu'il contient dans son système de réactifs pour la formation de couleur, un générateur de couleur, un révélateur pour le générateur de couleur et en plus un composé du type sulfamide, de formule : dans laquelle
R₁, R₂ et R₃ représentent chacun, indépendamment l'un de l'autre, un atome d'hydrogène, un groupe alkyle ayant au plus 12 atomes de carbone, non substitué ou substitué par un ou plusieurs substituants pris parmi les atomes d'halogène et les groupes hydroxy, cyano et alcoxy inférieur, un groupe cycloalkyle ayant 5 à 10 atomes de carbone ou un groupe phénylalkyle, phényle ou naphtyle, non substitué ou substitué sur le noyau par un ou plusieurs substituants pris parmi les atomes d'halogène et les groupes cyano, alkyle inférieur et alcoxy inférieur, ou bien R₂ et R₃ forment, avec l'atome d'azote qui les relie, un reste hétérocyclique à 5 ou 6 chaînons, étant entendu que R₁, R₂ et R₃ ne représentent pas simultanément des atomes d'hydrogène.

2. Matériau d'enregistrement selon la revendication 1, caractérisé en ce que, dans la formule (1), R₁, R₂ et R₃ représentent chacun, indépendamment l'un de l'autre, un groupe alkyle inférieur, un groupe cyanoalkyle inférieur, un groupe cyclohexyle, un groupe phényle, un groupe naphtyle, un groupe benzyle ou un groupe phénéthyle.

3. Matériau d'enregistrement selon la revendication 1, caractérisé en ce qu'il contient un composé du type sulfamide, de formule : dans laquelle
R₄, R₅ et R₆ représentent chacun, indépendamment l'un de l'autre, un groupe alkyle ayant au plus 5 atomes de carbone, non substitué ou substitué par un ou plusieurs substituants pris parmi les atomes d'halogène et les groupes cyano et alcoxy inférieur, un groupe cycloalkyle en C₅ à C₆, un groupe benzyle, un groupe phénéthyle, un groupe phényle ou un groupe naphtyle, ou bien R₅ et R₆ forment, avec l'atome d'azote qui les relie, un groupe pyrrolidino, pipéridino ou morpholino.

4. Matériau d'enregistrement selon la revendication 3, caractérisé en ce que, dans la formule (2), R₄ représente un groupe phényle ou naphtyle.

5. Matériau d'enregistrement selon la revendication 1, caractérise en ce qu'il contient un composé du type sulfamide, de formule : dans laquelle
R₇ représente un groupe phényle ou naphtyle, et R₈ et R₉ représentent des groupes alkyle inférieur.

6. Matériau d'enregistrement selon la revendication 5, caractérisé en ce que, dans la formule (3), R₈ et R₉ représentent chacun un groupe méthyle.

7. Matériau d'enregistrement selon la revendication 1, qui contient un support sur lequel sont présents au moins un générateur de couleur, au moins un révélateur pour le générateur de couleur et éventuellement au moins un liant, dans au moins une couche, caractérisé en ce qu'est présent dans la couche en plus un composé du type sulfamide, répondant à la formule indiquée dans l'une quelconque des revendications 1 à 6.
